# EUROPÄISCHE PATENTANMELDUNG

(11) **EP 4 722 415 A2**
(43) Veröffentlichungstag der Anmeldung: **08.04.2026**
(21) Anmeldenummer: 25199878.7
(22) Anmeldetag: 03.09.2025
(51) Int. Cl.: C23G 1/00, C23G 1/08, C25F 1/06

(54) **VERFAHREN ZUM KOMBINIERTEN BEIZEN EINES AUS EINEM STAHLWERKSTOFF GEBILDETEN WARMBANDS**

(30) Priorität: 11.09.2024 DE 102024126181
(71) Anmelder: ThyssenKrupp Steel Europe AG, 47166 Duisburg (DE)
(72) Erfinder: Bendick, Oliver, 47166 Duisburg (DE); Berends, Hanjo, 47166 Duisburg (DE); Kisker, Lisa, 47166 Duisburg (DE); Körner, Martin, 47166 Duisburg (DE); Krebs, Dr. Stefan, 47166 Duisburg (DE); Oster, Sascha, 47166 Duisburg (DE); Stang, Michael, 47166 Duisburg (DE)
(74) Vertreter: ThyssenKrupp Steel Europe AG

(57) **Zusammenfassung**

Die Erfindung betrifft ein Verfahren zum Beizen eines aus einem Stahlwerkstoff gebildeten Warmbands nach Anspruch 1.

## Beschreibung

Die Erfindung betrifft ein Verfahren zum Beizen eines aus einem Stahlwerkstoff gebildeten Warmbands, wobei das Warmband mindestens zwei Beizbäder durchläuft.

Die Entfernung von Oberflächenfehlern, wie zum Beispiel Zunder, bei der Herstellung von Stahl-Warmbändern ist essenziell, um eine nahezu fehlerfreie Oberfläche an einem Warmband für eine gute (Weiter-) Verarbeitbarkeit in der Produktionsfolge und/oder als Produkt zur Verfügung stellen zu können. Eine nahezu fehlerfreie Oberfläche kann von Vorteil sein, da die Menge an Flaps (als Flaps werden Rückstände bzw. Erhebungen vom Warmwalzen bezeichnet) und/oder an Überwalzungen aus der Warmbandstufe reduziert werden können und in der Folge zu einer Minimierung von Oberflächenfehlern im walzharten oder geglühten und optional beschichteten Warmband führen kann. Je nach Konzept, insbesondere zur Herstellung von höher- und höchstfesten Stählen, kann auch eine vermehrte Korngrenzenoxidation neben Flaps beziehungsweise Überwalzungen an der Oberfläche des Warmbands stattfinden. Die aus der Warmbandstufe erzeugten Oberflächenfehler lassen sich durch langes Beizen minimieren, können aber zu einem andersartigen Fehler in Form einer zerklüfteten Oberfläche durch die zu lange Beizzeit führen.

Aus der WO 2021/105738 A1 ist ein Verfahren zum elektrolytischen Beizen von Stahlflachprodukten bekannt. Wesentlich ist, dass das Beizen mit einem Wechselstrom beaufschlagt wird, wodurch im Vergleich zu einem mit Gleichstrom beaufschlagten Beizen der Zunder auf der Oberfläche des Stahlflachprodukts schneller, mit geringer Beizzeit, entfernt werden kann.

Aufgabe der vorliegenden Erfindung ist es, ein Verfahren zum Beizen anzugeben, mit welchem eine im Wesentlichen fehlerfreie Oberfläche des Warmbands erzeugt werden kann, insbesondere frei von Zunder sowie frei von geschädigten Kornlagen, wie zum Beispiel Korngrenzenoxidation, Ungänzen, oberflächennahe Defekte etc., und/oder eingelagerte Prozessgase an der Oberfläche gesenkt werden können. Ferner können im Vergleich zum Stand der Technik Probleme in Bezug auf die Oberfläche, wie z.B. Ausbeizen der Korngrenzen, Restzunderbelegungen, stark wellige Bänder (Topographiekennwerte) vermieden oder zumindest reduziert werden. Außerdem soll ein Verfahren zum Beizen zur Verfügung gestellt werden, durch welches die Rauheit so eingestellt werden kann, dass ein optimal gebeiztes Warmband für den nachfolgenden Kaltwalzprozess und alle weiteren Prozesse, wie zum Beispiel Beschichten, Umformen, Lackieren etc., erzeugt wird.

Diese Aufgabe wird gelöst durch ein Verfahren mit den Merkmalen des Anspruchs 1. Weiterführende Ausgestaltungen sind den Unteransprüchen beschrieben.

Die Lehre betrifft ein Verfahren zum Beizen eines aus einem Stahlwerkstoff gebildeten Warmbands, wobei das Warmband mindestens zwei Beizbäder durchläuft, wobei das Warmband stromlos in mindestens einem ersten, ein saures Medium enthaltenden Beizbad und in mindestens einem zweiten oder weiteren, an das letzte Beizbad mit stromloser Beize anschließend, ein saures Medium enthaltenden Beizbad mit einer anodischen Polarisation gebeizt wird.

Ein sehr gutes Ergebnis mit dem Ziel einer im Wesentlichen fehlerfreien Oberfläche wird erzielt, indem zuerst stromlos, das heißt, konventionell ein Beizen in mindestens einem ersten, ein saures Medium enthaltendes Beizbad erfolgt. In diesem ersten Beizen wird der Zunder im Wesentlichen vollständig entfernt und/oder abgetragen. Durch das elektrolytische Beizen in mindestens einem zweiten oder weiteren, an das letzte Beizbad mit stromloser Beize anschließend, ein saures Medium enthaltendes Beizbad mit einer anodischen Polarisation (anodisches Beizen) können dabei oberflächennahe Defekte, insbesondere geschädigte Kornlagen sowie Ungänzen, an der Oberfläche entfernt werden.

Im Sinne der Erfindung resultiert eine im Wesentlichen fehlerfreie und gleichmäßige Oberfläche eines gebeizten Warmbands, wie zum Beispiel kein Restzunder, keine ausgebeizten Korngrenzen, keine ersten Kornlagen mit oxidierten Korngrenzen, Ungänzen, oberflächennahe Defekte, keine eingelagerten Prozessgase/Prozessmedien an der Oberfläche, Überbeizungen, Stillstandflecken. Eine Bewertung dieser Eigenschaften kann durch makroskopische und mikroskopische metallographische Auswertungen erfolgen.

Vor dem stromlosen (konventionellen) Beizen kann die Oberflächen des Warmbands mechanisch bearbeitet, das heißt, dass der auf den Oberflächen des Warmbands haftende Zunder durch mechanische äußere Einwirkung auf die Oberflächen angebrochen wird, um der Säure die Möglichkeit zur Unterwanderung und somit zur Zunderentfernung zu geben. Es existieren unterschiedliche Methoden zum Zunderbrechen, zum Beispiel sogenannte Shotblaster aber auch Zunderwäscher, die jedoch zum Stand der Technik gehören und vielerorts entsprechend umgesetzt werden. Auch andere Technologien alternativ oder zusätzlich können zur Anwendung kommen.

Danach wird der Zunder in den ersten beiden oder nur im ersten Beizbecken stromlos durch den Säureeinfluss und optional durch eine Turbulenz/Strömung (unterschiedlich je nach Beizentyp) entfernt. Der Zunder ist nach dem ersten/zweiten Beizbecken zum größten Teil bereits entfernt und wird in mindestens einem zweiten oder weiteren Beizbecken, welches elektrolytisch (anodische Polarisation) modifiziert wurde, restlos entfernt. Darüber hinaus werden durch die anodische Polarisation neben möglichem Restzunder auch die ersten Kornlagen mit oxidierten Korngrenzen entfernt.

Das Warmband durchläuft mindestens zwei Beizbäder, so dass in der einfachsten Ausgestaltung zuerst das stromlose Beizbad und im Anschluss das anodische Beizbad aufeinanderfolgend durchlaufen werden. In weiteren Ausgestaltungen kann das Warmband zunächst auch durch ein stromloses Beizbad oder zwei stromlose Beizbäder oder drei stromlose Beizbäder oder mehrere stromlose Beizbäder nacheinander durchgeführt werden. So kann was Warmband in einer weiteren Ausgestaltung an das letzte Beizbad mit stromloser Beize anschließend auch durch ein anodisches Beizbad oder zwei anodische Beizbäder oder drei anodische Beizbäder oder mehrere anodische Beizbäder nacheinander durchgeführt werden. Mithin kann das Warmband in weiteren Ausgestaltungen in folgenden Reihenfolgen gebeizt werden: 1 x stromlos + 2x anodisch; 1 x stromlos + 3 x anodisch; 2 x stromlos + 1 x anodisch; 3 x stromlos + 1 x anodisch; 2 x stromlos + 2 x anodisch; 3 x stromlos + 2 x anodisch und weitere analoge Kombinationen. Weitere Beizbäder, insbesondere stromlose oder auch strombehaftete, beispielsweise alkalische Bäder, können durchlaufen werden. Das mindestens eine stromlose Beizbad und das mindestens eine anodische Beizbad können bevorzugt an letzter Stelle oder an vorletzter Stelle, wenn ein Spülschritt mit optionalem Trocknungsschritt vorgesehen ist, in der Reihenfolge eines mehrerer Bäder durchlaufenden Warmbands sein.

Die Mithilfe des beschriebenen Beizens erzielten Oberflächeneigenschaften verbessern die Umformeigenschaften, Vermeidung von Flaps für die weitere Prozessfolge wie zum Beispiel Kaltwalzen (Kaltband), die Flüssigmetallversprödung (LME), die Beschichtbarkeit / gleichmäßigere Verteilung sowie die Rauheit oder weitere. Mit anderen Worten lässt sich die Oberfläche am Warmband durch das erfindungsgemäße Beizen so konditionieren, dass Prozess- und Produktvorteile resultieren, insbesondere die Dauerfestigkeit bzw. die Betriebsfestigkeit/Lebensdauer verbessert/erhöht werden kann. Über die Stärke des angelegten Stroms wird der Abtrag gesteuert. Ein Einstellen der Rauheit kann somit zusätzlich möglich sein. Entscheidend für den Abtrag und das optionale Einstellen der Rauheit sind Stromdichte, Zeit und/oder Bandgeschwindigkeit sowie eine hinreichende elektrische Leitfähigkeit, unabhängig von der Zusammensetzung und pH-Wert, welche dem Fachmann geläufig ist.

Das aus einem Stahlwerkstoff gebildete Warmband ist ein in ebener Form warmgewalztes Stahlflachprodukt. Insbesondere eignet sich die Erfindung für hoch-, höher- und höchstfeste Stahlwerkstoffe, welche u.a. eine hohe Neigung zu LME haben und dadurch eine Verbesserung erzielt werden kann. Vorzugsweise wird ein Warmband für den Einsatz Mehrphasenstähle eingesetzt, welche für die Herstellung von Bauteilen mittels Kaltverformung vorgesehen sind, mit einer Zugfestigkeit von mindestens 500 MPa, insbesondere mindestens 700 MPa, vorzugsweise mindestens 950 MPa und mehr, beispielsweise bis zu 1800 MPa, insbesondere bis zu 1600 MPa, vorzugsweise bis zu 1400 MPa. Die Erfindung eignet sich bevorzugt für sogenannte und bekannte DP-, CP- und Q&P-Stähle mit Zugfestigkeiten zwischen 980 und 1400 MPa. Darüber hinaus und alternativ lassen sich auch andere Güten aus dem Warmband mit geeigneter Chemie herstellen, insbesondere mit Zugfestigkeiten unterhalb von 500 MPa.

Der Stahlwerkstoff ist ein Kohlenstoffstahl.

Der Stahlwerkstoff kann neben Eisen und unvermeidbaren Verunreinigungen enthalten oder bestehen aus in Gew.-%:
C: 0,001 bis 0,9;
Mn: 0,05 bis 12,0;
Si: 0,001 bis 5,0;
N: max. 0,1;
S: max. 0,1;
P: max. 0,5;
optional eines oder mehrerer der Elemente:
   Al: max. 3,0;
   Mo : max. 1,0 ;
   Ni: max. 1,0;
   Cr: max. 4,5;
   B: max. 0,01;
   Ca: max. 0,01;
   Nb: max. 0,5;
   Ti: max. 0,5;
   V: max. 0,5;
   W: max. 0,5;
   Cu: max. 1,0;
   Co: max. 0,5;
   Sn: max. 0,5;
   As: max. 0,2;
   REM: max. 0,5.

Gemäß einer Ausgestaltung kann das Warmband mindestens ein weiteres stromloses Beizbad durchlaufen, welches zwischen dem ersten stromlosen Beizbad und dem zweiten anodischen Beizbad angeordnet ist und in welchem das Warmband mit einem sauren Medium gebeizt wird. Dadurch kann die im Wesentlichen vollständige Entfernung des Zunders auf mindestens zwei stromlose Beizbäder verteilt werden, wodurch beispielsweise die Bandgeschwindigkeiten erhöht werden können.

Gemäß einer weiteren oder alternativen Ausgestaltung kann das Warmband mindestens ein weiteres anodisches Beizbad durchlaufen, welches nach dem zweiten anodischen Beizbad angeordnet ist und in welchem das Warmband mit einem sauren Medium gebeizt wird. Dadurch kann die im Wesentlichen vollständige Entfernung von oberflächennahen Defekten, insbesondere geschädigte Kornlagen sowie Ungänzen, sowie option die Rauheit eingestellt werden kann, auf mindestens zwei Beizbäder verteilt werden, wodurch beispielsweise die Bandgeschwindigkeiten erhöht werden können.

Gemäß einer Ausgestaltung kann das saure Medium im ersten stromlosen Beizbad, im zweiten anodischen Beizbad, im optionalen weiteren stromlosen Beizbad und im optionalen weiteren anodischen Beizbad eine wässrige Lösung einer organischen oder anorganischen Säure umfassen, ausgewählt aus der Gruppe enthaltend oder bestehend aus: Salzsäure, phosphorige Säure, Phosphorsäure, Perchlorsäure, hypochlorige Säure, salpetrige Säure, Salpetersäure, Flusssäure, schwefelige Säure, Schwefelsäure oder eine Mischung von 2 oder mehrerer dieser Säuren als wässrige Lösung eingesetzt. Die anorganische Säure kann einzeln oder in Summe eine Konzentration zwischen 50 und 600 g/l enthalten, Rest Wasser und unvermeidbare Verunreinigungen. Die Konzentration kann insbesondere mindestens 80 g/l, vorzugsweise mindestens 100 g/l und insbesondere maximal 550 g/l, vorzugsweise maximal 500 g/l betragen.

Gemäß einer Ausgestaltung kann die anodische Polarisation mit einer Stromdichte zwischen 10 und 200 A/dm² durchgeführt werden. Höhere Stromdichten bieten hier eine Möglichkeit u.a. den Beizprozess zu beschleunigen im Vergleich zum stromlosen klassischen Beizen. Beispielsweise kann die anodische Polarisation mit einer Stromdichte zwischen 15 und 290 A/dm², insbesondere zwischen 20 und 150 A/dm², vorzugsweise zwischen 30 und 120 A/dm², bevorzugt zwischen 30 und 100 A/dm² durchgeführt werden. In einer bevorzugten Ausführung kann die Stromdichte im zweiten anodischen Beizbad im Vergleich zum optionalen weiteren anodischen Beizbad höher eingestellt werden. Dadurch kann beispielsweise im zweiten anodische Beizbad eine höhere Stromdichte, welche insbesondere mit größer 50 A/dm² gewählt werden kann, einen höheren Beizabtrag leisten im Vergleich zu einer niedrigeren Stromdichte im optionalen weiteren anodischen Beizbad, welche vorzugsweise kleiner oder gleich 50 A/dm² gewählt werden kann, um eine Homogenisierung der Oberfläche des Warmbands erzielen zu können, insbesondere dadurch ein Elektropoliereffekt erreicht werden kann und zu vermeiden, dass oxidierte Korngrenzen, die noch nicht entfernt worden sind durch die nachfolgenden Prozesse (z.B. Kaltwalzen, Glühen und Beschichten) wieder aufgerissen werden.

Gemäß einer Ausgestaltung kann die Beizzeit, welche der Verweil-/Tauchzeit des Warmbands während des Beizens entspricht, im ersten stromlosen Beizbad und im optionalen weiteren stromlosen Beizbad zwischen 1 und 100 s betragen. Insbesondere kann die Beizzeit mindestens 2 s, vorzugsweise mindestens 3 s, bevorzugt mindestens 5 s und insbesondere maximal 80 s, vorzugsweise maximal 60 s, bevorzugt maximal 50 s betragen. Das erste stromlose Beizbad und das optionale weitere stromlose Beizbad kann eine Temperatur zwischen 65 und 100 °C, insbesondere zwischen 70 und 95 °C, vorzugsweise eine Temperatur zwischen 75 und 90 °C aufweisen.

Gemäß einer Ausgestaltung kann die Beizzeit, welche der Verweil-/Tauchzeit des Warmbands während des Beizens entspricht, im zweiten anodischen Beizbad und im optionalen weiteren anodischen Beizbad zwischen 1 und 100 s betragen. Insbesondere kann die Beizzeit mindestens 2 s, vorzugsweise mindestens 3 s, bevorzugt mindestens 5 s und insbesondere maximal 80 s, vorzugsweise maximal 60 s, bevorzugt maximal 50 s betragen. Die Temperatur des zweiten anodischen Beizbads und des optionalen weiteren anodischen Beizbades kann geringer sein als die Temperatur des ersten stromlosen Beizbads und optional des weiteren stromlosen Beizbads, beispielsweise zwischen 30 und 75 °C, insbesondere zwischen 40 und 70 °C, vorzugsweise eine Temperatur zwischen 45 und 65 °C betragen.

Gemäß einer Ausgestaltung kann das saure Medium in allen Beizbädern jeweils eine Schwefelsäure mit einer Konzentration zwischen 100 und 400 g/l enthalten, Rest Wasser und unvermeidbare Verunreinigungen. Die Konzentration kann insbesondere mindestens 130 g/l, vorzugsweise mindestens 150 g/l betragen.

Da die gesamte oberflächennahe Chemie durch das kombinierte stromlose (konventionelle) und anodische Beizen beeinflusst wird, erfolgt ein Materialabtrag bis ins Grundmaterial hinein, wobei die durch innere Oxidation geschädigten Kornlagen im Wesentlichen vollständig entfernt werden können.

Zwischen den einzelnen Beizbädern kann ein Spülen mit Wasser und/oder einer wässrigen Lösung durchgeführt werden. Hierzu kann das Spülen mit Wasser und/oder einem Alkohol, beispielsweise ausgewählt werden aus der Gruppe enthaltend oder bestehend aus Methanol, Ethanol, Propanol, Isopropanol, Ethanol, insbesondere Isopropanol oder einer wässrigen Lösung unterbrochen. In einer Alternative erfolgt das Spülen in 2 Teilschritten, in einem ersten Teilschritt mit Wasser; in einem zweiten Teilschritt mit einem Alkohol oder einer wässrigen Lösung eines Alkohols wie oben angegeben. In einer anderen Alternative erfolgt das Spülen mit Wasser und einem Alkohol in einem Schritt, bevorzugt als Mischung von Wasser mit einem der oben angegebenen Alkohole. Das Spülen erfolgt bevorzugt kontinuierlich, wobei insbesondere ein Verfahren ausgewählt aus der Gruppe oder bestehend aus Spritzen, Sprühen, Auftragen (Coil-Coating) und bevorzugt Tauchen eingesetzt werden kann. Vorzugsweise wird nach dem Spülen eine Trocknung durchgeführt, wobei bevorzugt die "gespülte" Oberfläche durch Temperaturerhöhung (bis maximal 100 °C) oder zum Beispiel durch ein Gebläse getrocknet wird.

In einer Alternative kann die "gespülte" Oberfläche beispielsweise luftgetrocknet werden, insbesondere ohne weitere Hilfsmittel.

Im Folgenden werden konkrete Ausgestaltungen der Erfindung im Detail näher erläutert.

Aus einem Warmband der Güte Q&P, hier speziell aus einem Q&P 980, wurden mehrere Proben abgetrennt, welche unterschiedlich gebeizt wurden.

An einer Reihe von Proben (1 bis 14) erfolgte ein Beizen durch beispielsweise aufeinanderfolgendes Tauchen oder Umspülen mit einem Elektrolyten, wobei in allen Elektrolyten eine Schwefelsäure mit einer Konzentration von 250 g/l enthalten war, Rest Wasser und unvermeidbare Verunreinigungen. Kenngrößen wie Beizzeit in s, Temperatur in °C und Stromdichte (anodisch) in A/dm² sind in der folgenden Tabelle 1 aufgeführt.

**Tabelle 1**

| Probe | S1 Beizzeit | S1 Temp. | S2 Beizzeit | S2 Temp. | A1 Beizzeit | A1 Temp. | A1 Stromd. | A2 Beizzeit | A2 Temp. | A2 Stromd. | E |
|---|---|---|---|---|---|---|---|---|---|---|---|
| 1 | 30 | 75 | - | - | 30 | 50 | 40 | - | - | - | x |
| 2 | 30 | 80 | - | - | 30 | 55 | 60 | - | - | - | x |
| 3 | 15 | 80 | 15 | 80 | 30 | 60 | 80 | - | - | - | x |
| 4 | 40 | 70 | - | - | 20 | 55 | 60 | 20 | 55 | 60 | x |
| 5 | 20 | 90 | 20 | 90 | 20 | 60 | 70 | 20 | 60 | 50 | x |
| 6 | 20 | 85 | 20 | 85 | 40 | 50 | 40 | - | - | - | x |
| 7 | 15 | 75 | 15 | 75 | 30 | 55 | 60 | - | - | - | x |
| 8 | 15 | 80 | 15 | 80 | 15 | 65 | 60 | 15 | 65 | 40 | x |
| 9 | 10 | 70 | 10 | 70 | 10 | 55 | 55 | 10 | 55 | 40 | x |
| 10 | 45 | 80 | - | - | - | - | - | - | - | - | - |
| 11 | 30 | 80 | 30 | 80 | - | - | - | - | - | - | - |
| 12 | 75 | 85 | - | - | - | - | - | - | - | - | - |

Nach dem Beizen erfolgte ein Tauchspülen für 2 bis 4 s in Wasser mit einer Temperatur von ca. 20 °C (Raumtemperatur). Die gespülten Proben wurden anschließend mittels Warmluftgebläse für 30 s getrocknet.

Ein Beiz-Ergebnis der unterschiedlich gebeizten Proben ist in den **Figur 1 bis 3** gezeigt, jeweils links am Beispiel einer konventionell gebeizten Probe, jeweils rechts am Beispiel einer erfindungsgemäß gebeizten Probe. Gut zu erkennen ist, dass die erfindungsgemäß gebeizten Proben ein besseres Beizergebnis liefern. Figur 1 zeigt REM-Aufnahmen von Teil-Querschnitten der Proben 10 und 1. Figur 2 und 3 jeweils Auflichtmikroskop-Aufnahmen in unterschiedlicher Auflösung einer Teiloberfläche der Proben 12 und 4 und 11 und 8.

**Figur 4** zeigt schematisch vier Beispiele zur Anordnung respektive Hintereinanderschaltung von Beizbädern (S1, S2, A1, A2), in welchen Warmbänder (W) gebeizt werden können. Von oben nach unten kann das Warmband (W) durchlaufen:
- ein erstes stromloses Beizbad (S1) und ein zweites anodisches Beizbad (A1);
- ein erstes stromloses Beizbad (S1), ein weiteres stromloses Beizbad (S2) und ein zweites anodisches Beizbad (A1);
- ein erstes stromloses Beizbad (S1), ein zweites anodisches Beizbad (A1) und ein weiteres anodisches Beizbad (A2);
ein erstes stromloses Beizbad (S1), ein weiteres stromloses Beizbad (S2), ein zweites anodisches Beizbad (A1) und ein weiteres anodisches Beizbad (A2).

## Patentansprüche

1. Verfahren zum Beizen eines aus einem Stahlwerkstoff gebildeten Warmbands (W), wobei das Warmband (W) mindestens zwei Beizbäder (S1, S2, A1, A2) durchläuft, wobei der Stahlwerkstoff ein Kohlenstoffstahl ist, **dadurch gekennzeichnet, dass** das Warmband (W) stromlos in mindestens einem ersten, ein saures Medium enthaltenden Beizbad (S1) und in mindestens einem zweiten oder weiteren, an das letzte Beizbad (S1, S2) mit stromloser Beize anschließend, ein saures Medium enthaltenden Beizbad (A1) mit einer anodischen Polarisation gebeizt wird.

2. Verfahren nach Anspruch 1, wobei das Warmband (W) mindestens ein weiteres stromloses Beizbad (S2) durchläuft, welches zwischen dem ersten stromlosen Beizbad (S1) und dem zweiten anodischen Beizbad (A1) angeordnet ist und in welchem das Warmband (W) mit einem sauren Medium gebeizt wird.

3. Verfahren nach einem der vorgenannten Ansprüche, wobei das Warmband (W) mindestens ein weiteres anodisches Beizbad (A2) durchläuft, welches nach dem zweiten anodischen Beizbad (A1) angeordnet ist und in welchem das Warmband (W) mit einem sauren Medium gebeizt wird.

4. Verfahren nach einem der vorgenannten Ansprüche, wobei das saure Medium im ersten stromlosen Beizbad (S1), im zweiten anodischen Beizbad (A1), im optionalen weiteren stromlosen Beizbad (S2) und im optionalen weiteren anodischen Beizbad (A2) eine wässrige Lösung einer anorganischen Säure umfasst, ausgewählt aus der Gruppe enthaltend oder bestehend aus: Salzsäure, phosphorige Säure, Phosphorsäure, Perchlorsäure, salpetrige Säure, Salpetersäure, Flusssäure, schwefelige Säure, Schwefelsäure oder eine Mischung von 2 oder mehrerer dieser Säuren als wässrige Lösung.

5. Verfahren nach einem der vorgenannten Ansprüche, wobei die anodische Polarisation im zweiten anodischen Beizbad (A1) und im optionalen weiteren anodischen Beizbad (A2) mit einer Stromdichte zwischen 10 und 200 A/dm² durchgeführt wird.

6. Verfahren nach Anspruch 5, wobei die Stromdichte im zweiten anodischen Beizbad (A1) im Vergleich zum optionalen weiteren anodischen Beizbad (A2) höher eingestellt wird.

7. Verfahren nach einem der vorgenannten Ansprüche, wobei die Beizzeit im ersten stromlosen Beizbad und im optionalen weiteren stromlosen Beizbad (S2) zwischen 1 bis 100 s beträgt, wobei das Beizbad (S1, S2) eine Temperatur zwischen 65 und 100 °C aufweist.

8. Verfahren nach einem der vorgenannten Ansprüche, wobei die Beizzeit im zweiten anodischen Beizbad (A1) und im optionalen weiteren anodischen Beizbad (A2) zwischen 1 bis 100 s beträgt, wobei das zweite anodische Beizbad (A1) und das optional weitere anodische Beizbad (A2) eine Temperatur aufweisen, welche geringer sind als die Temperatur des ersten stromlosen Beizbads (S1) und optional des weiteren stromlosen Beizbads (S2).

9. Verfahren nach einem der vorgenannten Ansprüche, wobei das saure Medium allen Beizbädern (S1, S2, A1, A2) jeweils eine Schwefelsäure mit einer Konzentration zwischen 100 und 400 g/l enthält, Rest Wasser und unvermeidbare Verunreinigungen.
